# EUROPÄISCHE PATENTSCHRIFT

(11) **EP 2 319 671 B1**
(45) Veröffentlichungstag und Bekanntmachung des Hinweises auf die Patenterteilung: **26.03.2014**
(21) Anmeldenummer: 09013890.0
(22) Anmeldetag: 05.11.2009
(51) Int. Cl.: B27N 3/00, B27N 3/06

(54) **Verfahren zur Herstellung einer OSB-Platte**
Manufacturing method for an OSB-panel
Procédé de fabrication d'un panneau OSB

(43) Veröffentlichungstag der Anmeldung: 11.05.2011
(73) Patentinhaber: Kronotec AG, 6006 Luzern (CH)
(72) Erfinder:
(74) Vertreter: Rehmann, Thorsten

(56) Entgegenhaltungen:
- DE-A1- 1 945 779
- DE-A1- 4 110 640
- GB-A- 485 588
- JP-A- 2001 152 661
- US-A1- 2008 148 677

## Beschreibung

Die Erfindung betrifft ein Verfahren gemäß Anspruch 1 zur Herstellung einer aus gestreuten Holzspänen bestehenden OSB-Platte im üblich kontinuierlichen oder diskontinuierlichen Prozess.

Aus der US 2008/0 148 677 A1 ist ein Verfahren zur Herstellung einer verstärkten Holzwerkstoffplatte bekannt, bei dem vorimpregnierte Platten, sogenannte Prepregs, aus synthetischem Fasermaterial, wie beispielsweise Glasfaser oder Karbonfaser verwendet werden. Diese Pepregs decken als untere und obere Deckschicht den gestreuten Faserkuchen ab und werden dann zusammen mit dem Kuchen zu einer Holzwerkstoffplatte gewünschter Dicke verpresst.

Aus der EP 1 754 583 A1 oder der JP 2001-152661 A ist eine mehrschichtige OSB-Platte bekannt. Bei dieser Platte bestehen die Schichten allesamt aus harzbeleimten Strands. Zur Herstellung werden die mit Harz beleimten Strands separat bereitgestellt, die Strands der unteren Deckschicht in einer ersten Orientierung im Wesentlichen längs zur Plattenhauptrichtung abgelegt, die Strands der Mittelschicht in einer zweiten Orientierung im Wesentlichen quer zur Plattenhauptrichtung auf die untere Deckschicht abgelegt, und die Strands der oberen Deckschicht werden in der ersten Orientierung auf die Mittelschicht abgelegt und dieser Schichtaufbau dann unter erhöhtem Druck und unter erhöhter Temperatur verpresst.

Holzwerkstoffplatten stellen sehr hochwertige Produkte dar, die aber spezifischen Begrenzungen unterworfen sind, wobei in erster Linie die mechanischen Eigenschaften, wie z. B. Biegesteifigkeit, E-Modul und Querzugfestigkeit gemeint sind. Wenn Holzwerkstoffplatten als Bauplatten eingesetzt werden, ist ein weiterer wesentlicher Nachteil ihre erhöhte Brennbarkeit aufgrund des verwendeten lignocellulosehaltigen Materials. Insbesondere im Baubereich besteht ein zunehmender Bedarf an Holzwerkstoffplatten, die bei vergleichsweise geringer Plattenstärke hohe Festigkeitseigenschaften aufweisen, damit sie aufgrund ihres geringen Gewichtes einfach zu handhaben sind.

Um die mechanischen Festigkeiten der vorgenannten Holzwerkstoffplatte zu verbessern, ist vorgesehen, Gewebefasern unterschiedlicher Länge, Dicke und Beschaffenheit in die Deckschichten einzubringen. Durch das Einbringen einer definierten Menge von Gewebefasern kann die Zugfestigkeit der Decklagen auf den jeweiligen späteren Verwendungszweck eingestellt werden. Hierzu können die obere und/oder untere Deckschicht auch mindestens eine Gewebelage aufweisen. Die Gewebelage kann z. B. in Form einer Gewebematte aufgebracht werden, wodurch die Biegeeigenschaften einer OSB-Platte erhöht werden.

Aus der DE 1 945 779 A ist eine faserverstärkte Platte mit auf einer Kernschicht aus Holz oder Holzwerkstoff angeordneter Verstärkungsschicht aus Glasfaserwerkstoff oder dergleichen bekannt. Diese Verstärkungsschicht befindet sich beidseitig in einer Verbindungsschicht aus beim Härten schrumpfendem Kunststoff, wie beispielsweise Polyesterharz. Die äußere auf die Verstärkungsschicht aufgetragene Verbindungsschicht wird von einer Schutzschicht aus Kunststoff-Folie überdeckt. Die Schutzfolie soll ein Heraustreten des Faserwerkstoffes bei Bewitterung vermeiden.

Aus der US 4,058,580 A oder der DE 25 54 212 A1 ist ein verstärktes Formteil aus einem zusammengepressten Gemisch aus zerkleinerten, feinteiligen Lignocellulose-Teilchen und Bindemittel bekannt, in das eine Vielzahl von durchgehenden, endlosen, langen verstärkenden Fäden eingebettet ist. Die verstärkenden Fäden weisen eine Zugfestigkeit und Elastizität auf, die wesentlich größer ist, als die Zugfestigkeit und die Elastizität des gebundenen Gemisches. Die verstärkenden Fäden sind weitgehend gerade in einer vorgegebenen Richtung und parallel im seitlichen Abstand zueinander angeordnet. Die verstärkenden Fäden weisen eine Länge auf, um durchgehend in der vorgegebenen Richtung von einer Seite zur gegenüberliegenden Seite des Formteiles zu reichen, und sie sind im Wesentlichen über ihre gesamte Länge über das Bindemittel an die Lignocellulose-Teilchen gebunden. Als Material für die verstärkenden Fäden kommen Glasfasern oder Stahldrähte in Betracht, da sie gut an den Bindemitteln haften und preiswert zu beschaffen sind.

Aus der GB 485,588 ist es bekannt, ein Furnierblatt ein- oder beidseitig mit verschiedenen Materialien, wie beispielsweise Holzfasern oder Glasfasern zu beschichten, um das Furnierblatt gegen verschiedene Umwelteinflüsse zu schützen.

Aus der DE 41 10 640 ist ein Formkörper bekannt, der aus zwei vorzugsweise plattenförmigen Holzwerkstoffen bestehen kann, die an der Oberseite und der Unterseite mit einer Deckschicht aus Glas oder Siliziumkarbitfasern abgedeckt ist. Diese Faserschicht ist vollflächig und soll die Belastungsfähigkeit des Formkörpers verbessern.

Hiervon ausgehend liegt der Erfindung die Aufgabe zugrunde, ein Vefahren anzugeben, mit dem die eingangs erläuterte OSB-Platte dahingehend verbessert wird, dass nicht nur ihre mechanisch-technologischen Eigenschaften deutlich steigen, sondern auch ihre Eigenschaften im Brandfall verbessert werden.

Zur Problemlösung zeichnet sich das gattungsgemäße Verfahren dadurch aus, dass in einer Beleimungseinrichtung zunächst Glasfasern oder Steinwollefasern mit einem pulverförmigen oder einem eingedüsten flüssigen Klebstoff vermengt und dann als zusätzliche obere oder untere Deckschicht für die Platte gestreut werden und anschließend mit den gestreuten Holzspänen verpresst werden.

Dadurch, dass die Glasfasern oder Steinwollefasern zusammen mit den Holzspänen gestreut werden, wird ein besonders guter Verbund der Deckschichten mit der Kernschicht erreicht. Außerdem wird die Herstellung deutlich vereinfacht, weil der Herstellungsprozess in einem Arbeitsgang erfolgen kann und keine separat hergestellten Deckschichten verwendet werden müssen, die zusätzlichen Handlingsaufwand erfordern. Weil die Fasern nur in der oder den Deckschichten enthalten sind, wird das Gewicht der Holzwerkstoffplatte niedrig gehalten. Gleichzeitig wird aber eine Versteifung und insbesondere eine Erhöhung der Zugfestigkeit in dem Bereich zur Verfügung gestellt, in dem die höchste Belastung auftritt, wenn die Holzwerkstoffplatte als Bauplatte eingesetzt wird. Durch die Einbindung nicht brennbarer Fasern in den Plattenaufbau, wird die Brennbarkeit der Holzwerkstoffplatte deutlich reduziert bzw. ihre Feuerbeständigkeit deutlich erhöht.

Zur Verbindung der Glasfasern oder Steinwollefasern mit dem lignocellulosehaltigen Material werden vorzugsweise Phenol-Formaldehyd-Resole oder Phenol-Formaldehyd-Novolake eingesetzt.

Es können des Weiteren Brand- und/oder Flammschutzmittel, VOC- und Formaldehydfänger, Fungizide und/oder Mittel gegen Termitenbefall zugesetzt werden, um die Eigenschaften der Platte weiter zu verbessern. Diese Zusätze können kumulativ oder alternativ beigemischt sein.

Mit Hilfe einer Zeichnung soll ein Ausführungsbeispiel der Erfindung nachfolgend näher beschrieben werden.

Es zeigt:
- Figur 1 -: die Draufsicht auf eine Holzwerkstoffplatte,
- Figur 2 -: die Seitenansicht der Holzwerkstoffplatte nach Figur 1;
- Figur 3 -: die Einzelheit gemäß Sichtpfeil III nach Figur 2 in vergrößerter Darstellung;
- Figur 4 -: die Draufsicht auf eine weitere Holzwerkstoffplatte;
- Figur 5 -: die Seitenansicht der Holzwerkstoffplatte nach Figur 4;
- Figur 6 -: die Einzelheit gemäß Sichtpfeil VI nach Figur 5 in vergrößter Darstellung;
- Figur 7 -: die schematische einer Darstellung einer Anlage aus der Stand der Technik zur Herstellung einer Holzwerkstoffplatte

Die OSB-Platte 1 ist, wie in Figur 3 dargestellt ist, aus drei Schichten 2, 3, 4 aus Holzspäne gestreut. Die obere Deckschicht 5 und die untere Deckschicht 6 bestehen aus Glasfasern oder Steinwollefasern, die aufgestreut und dann mit den gestreuten Schichten 2, 3, 4 verpresst wurden.

Die in Figuren 1 bis 3 dargestellte Holzwerkstoffplatte 1 ist eine übliche OSB-Platte, auf die in einem zweiten Herstellungsschritt die Glasfaser oder Steinwollefaserschicht aufgebracht wird. Zur Verbindung können herkömmliche Klebstoffe verwendet werden, die auch zur Herstellung der Holzwerkstoffplatte an sich verwendet werden. Bevorzugt werden pulverförmige Klebstoffe wie sie für die Herstellung von Glasfaserdämmstoffen verwendet werden, beispielsweise Phenol-Formaldehyd-Resole oder Phenol-Formaldehyd-Novolake verwendet. Die Herstellung erfolgt zweckmäßigerweise in einer diskontinuierlichen Presse. Beispielsweise kann hierzu eine Kurztaktpresse Verwendung finden.

Es ist ebenso möglich, Glasfasern oder Steinwollefasern im üblichen kontinuierlichen oder diskontinuierlichen Produktionsprozess einzustreuen. Es kann aber auch eine zusätzliche Deckschicht gestreut werden. Auch hier können die bereits vorgenannten Klebstoffe verwendet werden. Diese müssen dann aber separat in einer Beleimungseinrichtung mit den Glasfasern bzw. Steinwollefasern vermengt (pulverförmige Klebstoffe) bzw. eingedüst (flüssige Klebstoffe) werden. Das Verpressen erfolgt dann mittels üblicher kontinuierlich arbeitender Pressen oder mit Etagen- bzw. Mehretagenpressen.

In einfacher Weise und unter Verwendung zumeist vorhandener Vorrichtungen kann somit eine neue Holzwerkstoffplatte hergestellt werden, die sich durch eine hohe mechanische Stabilität und eine erschwerte Entflammbarkeit der beschichteten Oberfläche auszeichnet. Von besonderer Bedeutung ist, dass die Rohdichte der OSB-Grundplatte übliche Werte und einen üblichen Verlauf aufweist.

### Bezugszeichenliste

- 1: Holzwerkstoffplatte
- 1a: Holzwerkstoffplatte
- 2: Schicht
- 2b: Schicht
- 3: Schicht
- 3a: Schicht
- 3b: Schicht
- 4: Schicht
- 4b: Schicht
- 5: Deckschicht
- 5a: Deckschicht
- 5b: Vlies
- 6: Deckschicht
- 6a: Deckschicht
- 6b: Vlies
- 7: Transportband
- 8: Streueinrichtung
- 9: Abroller
- 10: Abroller
- 11: Presse

## Patentansprüche

1. Verfahren zur Herstellung einer aus gestreuten Holzspänen bestehenden OSB-Platte im üblichen kontinuierlichen oder diskontinuierlichen Prozess, bei dem in einer Beleimungseinrichtung zunächst Glasfasern oder Steinwollefasern mit einem pulverförmigen Klebstoff, oder einem eingedüsten flüssigen Klebstoff, vermengt, dann als zusätzliche obere und untere Deckschicht für die Platte gestreut und anschließend mit den gestreuten Holzspänen verpresst werden.

2. Verfahren nach Anspruch 1 **dadurch gekennzeichnet, dass** die Verbindung der Glasfasern oder Steinwollefasern mit den Holzspänen mittels Phenol-Formaldehyd-Resole oder Phenol-Formaldehyd-Novolake erfolgt.

3. Verfahren nach Anspruch 1 **dadurch gekennzeichnet, dass** Brand- und/oder Flammschutzmitteln, VOC- und Formaldehydfängern, Fungiziden und/oder Mitteln gegen Termitenbefall zugesetzt werden.

## Claims

1. A method of manufacturing an OSB panel consisting of spread shavings of wood in the usual continuous or batch process, said method comprising glass fibres or rockwool fibres being initially mixed in a resonator with a pulverulent adhesive or with an injected liquid adhesive, then spread as additional upper and lower outer layer for the panel and subsequently compression moulded together with the spread shavings of wood.

2. A method according to Claim 1, **characterized in that** the glass fibres or rockwool fibres are bonded to the shavings of wood using phenol-formaldehyde resoles or phenol-formaldehyde novolaks.

3. A method according to Claim 1, **characterized in that** fire and/or flame retardants, VOC and formaldehyde traps, fungicides and/or agents against termite infestation are admixed.

## Revendications

1. Procédé de fabrication d'un panneau OSB composé de copeaux de bois dispersés en procédé usuel continu ou discontinu, dans lequel des fibres de verre ou des fibres de laine de roche sont d'abord mélangées dans un dispositif d'encollage avec un adhésif pulvérulent, ou un adhésif liquide pulvérisé, puis sont dispersées en tant que couche extérieure supplémentaire supérieure et inférieure pour le panneau, et sont ensuite pressées avec les copeaux de bois dispersés.

2. Procédé selon la revendication 1, **caractérisé en ce que** la liaison entre les fibres de verre ou les fibres de laine de roche avec les copeaux de bois est effectuée au moyen de Phénol-Formaldéhyde-Résols ou de Phénol-Formaldéhyde-Novolaques.

3. Procédé selon la revendication 1, **caractérisé en ce que** des moyens coupe-feu et/ou des moyens pare-flamme, des absorbeurs de COV et de formaldéhyde, des fongicides et/ou des moyens contre l'infestation des termites sont ajoutés.
